# NOUVEAU FASCICULE DE BREVET EUROPEEN

(11) **EP 0 823 489 B2**
(45) Date de publication et mention de la décision concernant l'opposition: **22.08.2007**
(45) Mention de la délivrance du brevet: 02.11.2000
(21) Numéro de dépôt: 97420125.3
(22) Date de dépôt: 23.07.1997
(51) Int. Cl.: C22C 21/08, C22C 21/06, C22F 1/047

(54) **Produit pour construction soudée en alliage AlMgMn à tenue à la corrosion améliorée**
Produkt aus AlMgMn-Legierung für Schweissstrukturen mit verbesserter Korossionsbeständigkeit
AlMgMn alloy product for welded structures with improved corrosion resistance

(30) Priorité: 06.08.1996 FR 9610085
(43) Date de publication de la demande: 11.02.1998
(73) Titulaire: ALCAN RHENALU, 75116 Paris (FR)
(72) Inventeur: Hoffmann, Jean-Luc, 38430 Moirans (FR); Schmidt, Martin Peter, 38140 La Murette (FR)
(74) Mandataire: Mougeot, Jean-Claude

(56) Documents cités:
- EP-A- 0 506 100
- EP-A- 0 769 564
- EP-B1- 0 892 858
- WO-A-96/26299
- US-A- 4 108 688
- US-A- 5 181 969
- US-A- 5 244 516
- PATENT ABSTRACTS OF JAPAN vol. 016, no. 249 (C-0948), 8 juin 1992 & JP 04 056744 A (SUMITOMO LIGHT METAL IND LTD), 24 février 1992,
- PATENT ABSTRACTS OF JAPAN vol. 016, no. 544 (C-1004), 13 novembre 1992 & JP 04 202747 A (SKY ALUM CO LTD), 23 juillet 1992,
- PATENT ABSTRACTS OF JAPAN vol. 016, no. 544 (C-1004), 13 novembre 1992 & JP 04 202748 A (SKY ALUM CO LTD), 23 juillet 1992,
- RAYNAUD G M: "NEW ALUMINIUM PRODUCTS FOR HIGH SPEED LIGHT CRAFTS" 20 septembre 1995 , INTERNATIONAL FORUM ON ALUMINIUM SHIPS, PAGE(S) 1 - 18 XP000671311
- P. Vachet, "Utilisation de l'Aluminium et de ses Alliages aux Basses Températures", Revue de Metallurgie, février 1964, pp. 173-180
- Liste des désignations internationales d'alliages enregistrés, "Registration Record of International Alloy Designations and Chemical Composition Limits for Wrought Aluminum und Wrought Aluminum Alloys", The Aluminum Association, avril 1991, pp. 2-17
- H. E. Exner, "Analysis of Grain- and Particle-Size Distributions in Metallic Materials", International Metallurgical Review, Vol. 17, 1972, pp. 25 -42
- H. S. Campbell, "Superior Stress Corrosion Resistance of Wrought Aluminium-Magnesium Alloys Containing 1% Zinc", Spring Residential Conference, Loughbourough, UK, Mars 1983, pp. 82-100
- S.C. Flood et al., "The influence of extreme variations in casting parameters and iron & silicon compositions on can-end stock (AA-5182)", Light Metals 1995, Proceedings des sessions techniques de la 124ème Rencontre Annuellede TMS, Las Vegas, Nevada, USA, 12-16 février 1995, pp. 1127-1135
- G.J. Marshall et al., "The effect of silicon on the microstructure and properties of AA5182 alloy sheet", Aluminum Alloys, 4ème Conférence Internationale sur les Alliages d'Aluminium, Atlanta, Georgia, USA, 11-16 septembre 1994, pp. 330-337
- G. J. Marshall et al., "The effect of Fe and Si on the micro- structure and properties of AA5182 alloy sheet", Light Metals 1996, Proceedings du Symposium International sur les Métaux Légers, 1996, Montréal, Quebec, Canada25-29 août 1996, pp. 257-267
- G.J. Marshall, "Microstructural control during processing of aluminium canning alloys", Materials Science Forum Vols. 217-222, 1996, pp. 19- 30
- ASM Specialty Handbook "Aluminum and Aluminum Alloys", édité par J.R. Davis, ASM International, 3ème édition, mai 1994, pp. 60-61, 675-678
- Official Journal of the European Communities, No. C104/84-C104/91, 13 septembre 1974, 8 pages
- John E. Hatch, "Aluminum Properties and Physical Metallurgy", American Society for Metals, Metals Park, Ohio, USA, 5ème édition, janvier 1993,pp. 232-233
- DNV, "Rules for Classification of SHIPS, NEWBUILDINGS", Partie 2, Chapitre 3, Welding, janvier 1996, Det Norske Veritas, Norvège, pp. 13-14
- Norme allemande LN 9073 de septembre 1991, 9 pages
- "Aluminium Standards, Data and Design. Wrought Products", AustralianAluminium Council limited, Australie, 1ère édition, février 1994, page 5.13
- P. Band and J.G. Harris, "Rolling of aluminium alloy plate", and "Discussion on rolling operations", Metals Technology, juillet-août 1975, pp. 287-293, 303-305.
- Aluminium Today, 23 octobre 1998, p.23

## Description

### Domaine technique

L'invention concerne le domaine des produits laminés ou filés, tels que tôles, bandes, tubes, barres, fils ou profilés, en alliage d'aluminium du type AlMgMn à Mg > 5 % en poids, destinés à des constructions soudées nécessitant, en plus d'une limite élastique élévée, d'une bonne résistance à la fatigue et d'une bonne tenacité, une bonne résistance à la corrosion pour des applications structurales, comme par exemple, les bateaux, les constructions offshore ou les véhicules industriels.

### Etat de la technique

Il est bien connu que l'utilisation des alliages AlMg de la série 5000 selon la nomenclature de l'Aluminum Association à l'état écroui (état H selon NF EN 515), soit totalement écroui (état H1), soit partiellement adouci (état H2) ou stabilisé (état H3), permet d'obtenir de bonnes caractéristiques mécaniques et une bonne tenue à la corrosion. A titre d'exemple, les alliages 5083 et 5086 sont largement utilisés dans le domaine de la construction mécanique, soudée ou non, pour des applications qui exigent une tenue à la corrosion correcte.

Toutefois, après soudage, la zone affectée thermiquement autour du joint de soudure se trouve à l'état recuit (état O), avec des caractéristiques mécaniques moindres, ce qui ne permet pas d'exploiter pleinement, dans des constructions soudées, les caractéristiques mécaniques du matériau. En effet, les organismes de certification et de contrôle recommandent généralement de ne tenir compte que des caractéristiques mécaniques à l'état O pour le dimensionnement d'une structure.

Il est bien connu que l'utilisation d'alliages plus chargés en magnésium et en manganèse permet d'augmenter les caractéristiques mécaniques à l'état O. Toutefois, ceci se fait en général au détriment de la tenue à la corrosion et à la fatigue, et augmente la vitesse de propagation des fissures.
C'est pour cette raison qu'il existe dans la norme NF EN 515 un état métallurgique spécifique (H116) pour les alliages de la série 5000 contenant au moins 4 % de magnésium, auquel s'attachent des limites de caractéristiques mécaniques et une résistance à la corrosion exfoliante spécifiés.

C'est encore pour cette raison que certains codes de conception de constructions mécaniques limitent l'usage des alliages de la série 5000 contenant plus de 4 % de magnésium dans un environnement corrosif, si la température de la pièce en service risque de dépasser une température spécifiée entre 65 et 80 °C. En effet, il est bien connu que ces alliages sont susceptibles d'une sensibilisation thermique à la corrosion, un effet cumulatif qui se manifeste par la précipitation intergranulaire de Al₃Mg₂, diminuant ainsi la cohésion des grains. Il est lié au fait qu'à partir d'une teneur en magnésium supérieure à 3 %, une fraction significative du magnésium se trouve en solution sursaturée et peut précipiter lors du réchauffage du métal corroyé (voir: D. Altenpohl, « Aluminium und Aluminiumlegierungen », Berlin / Göttingen 1965, pp. 654 et 675). Cet effet connu depuis longtemps apparaît comme inévitable et limite finalement, par l'intermédiaire de la teneur en magnésium, les caractéristiques mécaniques des produits corroyés en alliages AlMgMn pour construction mécanique et plus particulièrement pour construction mécanique soudée. On considère pour cette raison que les alliages de corroyage AlMg et AlMgMn avec une teneur en magnésium supérieure à 5,6 % ne présentent aucun intérêt (cf: Aluminiumtaschenbuch, 14ème édition, Düsseldorf 1983, p. 44).

Pour améliorer les caractéristiques mécaniques, les travaux de recherche se sont surtout concentrés sur deux aspects: la conduite de l'opération de soudage elle-même, afin d'améliorer les caractéristiques mécaniques du joint soudé, et en particulier sa résistance à la fatigue; et les traitements thermomécaniques, afin d'améliorer la tenue à la corrosion de la pièce. Toutefois, il existe une limite pratique à ces tentatives d'améliorer les alliages AlMgMn, car tout progrès dans ce domaine ne peut s'imposer dans la pratique industrielle qu'à la condition d'éviter des traitement thermomécaniques coûteux et complexes, et de conduire à une gamme de fabrication assurant une production fiable. Cette dernière condition signifie qu'une petite variation d'un paramètre de production, par exemple la température du métal en sortie du laminoir à chaud, ne doit pas engendrer une importante variation sur les propriétés du produit final.

C'est ainsi que les demandes de brevet japonais JP 06-212373 et JP 06-93365, concernant des alliages AlMgMn transformés selon des gammes complexes et difficiles à fiabiliser, ne répondent pas à l'objectif.

De même, la demande de brevet européen EP 0385257 (Sumitomo Light Metal Industries Ltd) revendique l'application d'une méthode de traitement thermomécanique complexe et peu fiable à un alliage contenant, entre autres, de 4,0 à 6,0 % de magnésium et de 0,1 à 1,0 % de manganèse. L'application visée n'est pas celle de la construction mécanique, mais celle du couvercle pour boîtes; les caractéristiques techniques (notamment la résistance à la corrosion par piqûres) de ce produit se comparent favorablement à celles des produits connus pour cette application, mais ne répondent pas aux exigences de la construction mécanique soudée.

La demande de brevet allemand DE 2443443 (Siemens AG) revendique un composant de machine en alliage d'aluminium soudable, contenant, entre autres, 3,5 à 4,9 % de Mg et 0,5 à 1,5 % de Mn. Aucune information n'est donnée sur les caractéristiques mécaniques ou sur la résistance à la corrosion de ce produit.

La demande de brevet européen EP 0507411 (Hoogovens Aluminium) décrit l'application d'une gamme de traitement thermomécanique complexe à un alliage AlMgMn contenant, entre autres, 0,8 à 5,6 % de Mg, jusqu'à 1 % de Mn et certains autres éléments tels que Fe, Ni, Co, Cu, Cr et Zn. Le produit ainsi obtenu est caractérisé par une bonne aptitude à la mise en forme, notamment un bon allongement à la rupture, et l'absence de lignes de Lüders. Il ne répond pas aux besoins de construction soudée résistant à la corrosion.

Le brevet européen EP 0015799 (Ateliers et Chantiers de Bretagne) divulgue un alliage soudable contenant entre autres 3.5 à 4,5 % de magnésium et 0,2 à 0,7 % de manganèse pour la fabrication de tubes pour application cryogénique. Cette application ne pose pas le problème de la sensibilisation thermique à la corrosion, et le document ne mentionne ni les caractéristiques mécaniques ni les autres propriétés d'usage du produit.

Le brevet américain US 4043840 (Swiss Aluminium Ltd) décrit un alliage AlMg sans manganèse, contenant entre autres 2,0 à 6,0 % de magnésium et 0,03 à 0,20 % de vanadium. Le vanadium diminue la conductivité électrique intrinsèque du métal et augmente la résistance de contact de la tôle, la rendant ainsi particulièrement apte au soudage par points. Le produit est destiné aux renforts de carosserie d'automobiles; les caractéristiques pertinentes pour application structurale ne sont pas décrites.

Le brevet américain US 3502448 (Aluminum Company of America) décrit un alliage contenant, entre autres, 4 à 5,5 % de magnésium, 0,2 à 0,7 % de manganèse, qui conduit, moyennant un laminage à froid, à des tôles et bandes minces aptes à la fabrication de couvercles de boîte boisson, à condition que la relation entre les teneurs en Mg et Mn soit conforme à une certaine relation algébrique. Ce brevet ne concerne pas non plus le domaine de la construction mécanique soudée.

Le brevet US 4108688 (Kaiser Aluminum & Chemical) décrit l'utilisation de tôles très épaisses (> 150 mm) pour la fabrication de brides équatoriales de méthaniers, en alliage AlMg de composition (% en poids) : Mg : 3,8 - 6,0 Mn < 1 Si : 0,05 - 5 Fe < 0,5 Cu < 0,3 Cr < 0,4 Zn < 0,4. Ces tôles sont homogénéisées pendant au moins 12 h entre 549 et 577°C pour transformer les particules grossières eutectiques Mg₂Si en particules plus fines de taille maximale inférieure à 25 µm. On obtient au soudage un joint soudé ne présentant pas de microfissures dans la zone affectée thermiquement. Aucune indication n'est donnée sur le nombre ou la densité de ces particules.

L'article " The effect of Fe and Si on the microstructure and properties of AA 5182 alloy sheet " par G.J. Marshall et al., paru dans Light Metals 1996, p.257-267, décrit la microstructure quantitative des phases Mg₂Si dans un alliage AA 5S182 avec 4,5% de Mg et 0,3% de Mn.

Récemment, la demanderesse, dans deux demandes de brevet français, a présenté une nouvelle approche à l'amélioration des produits AlMgMn pour applications structurales, basée sur le développement de nouvelles compositions de l'alliage.

La demande de brevet français 95-12065 concerne une composition particulière d'alliage, enregistrée ultérieurement à l'Aluminum Association sous la désignation 5383, contenant entre autres 3 à 5 % de magnésium et de 0,5 à 1 % de manganèse, dans laquelle la somme des teneurs (en % en poids) Mn + 2Zn est > 0,75. Cette composition permet d'obtenir des produits laminés ou filés présentant une résistance à la fatigue significativement meilleure et une vitesse de propagation de fissure significativement plus petite que les produits connus destinés à la même application. Toutefois, la demande de brevet citée ne donne aucune indication sur la résistance à la corrosion du produit. L'alliage a été présenté dans une communication intitulée « New Aluminium Products for High-Speed Light Crafts » de G.M. RAYNAUD au Second International Forum on Aluminium Ships à Melbourne les 22-23 novembre 1995.

La demande de brevet français 95-12466 revendique une composition très étroite, à l'intérieur des fourchettes de composition des alliages 5083 et 5086, contenant entre autres 4,3 à 4,8 % de magnésium et moins de 0,5 % de manganèse, permettant d'obtenir de bonnes caractéristiques lors de grandes déformations. Cette demande ne mentionne pas non plus la tenue à la corrosion.

Le problème auquel essaye de répondre la présente invention est donc de proposer des produits laminés, filés ou étirés en alliage AlMgMn ayant, après soudage, une tenue à la corrosion améliorée et une meilleure résistance à l'effet sensibilisant d'une exposition à la température, tout en gardant de bonnes caractéristiques mécaniques après soudage, une bonne tenue à la fatigue et pouvant être élaborés au moindre coût.

### Objet de l'invention

La demanderesse a trouvé que les alliages AlMgMn peuvent être rendus plus résistants à l'effet sensibilisant d'une exposition à la température lorsqu'ils présentent une microstructure particulière et bien définie, qui résulte d'un ensemble de paramètres du procédé de fabrication.

L'invention a ainsi pour objet un produit en alliage AlMgMn pour construction mécanique soudée de composition (% en poids):
5,0 <Mg < 6,5 0,2 < Mn < 1,0 Fe < 0,8 0,05 < Si < 0,6 0.2 ≤ Zn < 1,3
éventuellement Cr à une teneur < 0,15 et/ou un ou plusieurs des éléments Cu, Ti, Ag, Zr, V, à une teneur < 0,3 chacun, les impuretés inévitables < 0,05 chacune et < 0,15 au total, reste aluminium, dans lequel le nombre de particules de Mg₂Si de taille comprise entre 0,5 et 5µm est compris entre 150 et 2000 par mm², et, de préférence, entre 300 et 1500 par mm².

### Description de l'invention

La demanderesse a trouvé de manière surprenante que pour l'obtention des propriétés visées, la microstructure a une influence prépondérante. Plus particulièrement, dans le domaine de forte teneur en magnésium, c'est-à-dire au-dessus de 5% environ, la sensibilité thermique du matériau à la corrosion se trouve considérablement réduite. Cette meilleure résistance à la corrosion permet d'incorporer davantage de magnésium pour atteindre des caractéristiques mécaniques équivalentes à celles des alliages AlMgMn connus mais inaptes à l'usage en milieu corrosif.

De façon plus précise, il existe quatre types de phases qui influent sur les propriétés visées: les phases eutectiques Mg₂Si, les phases eutectiques AlFeMnSi, les phases eutectiques Al₆(Mn,Fe) et AlFeCr, et les dispersoïdes au manganèse, de taille nettement sous-micronique, qui se trouvent dans le grain.

La microstructure particulière selon l'invention est caractérisée par une distribution nouvelle en taille et quantité de ces phases connues. Cette microstructure a été caractérisée de la manière suivante, bien connue en micrographie. On prépare une coupe polie du métal et on l'observe par microscopie optique ou microscopie électronique à balayage. La microscopie optique permet aisément d'identifier les phases Mg₂Si par rapport aux autres phases présentes. La microscopie électronique à balayage se prête mieux à la caractérisation des phases de taille inférieure à 0,5 µm; en utilisant le mode électrons rétrodiffusés, elle permet également de distinguer les phases Mg₂Si.
Pour déterminer la taille des particules, on évalue, par analyse numérique des micrographies, leur aire A à partir de laquelle on calcule le paramètre de taille d selon la formule $d = \sqrt{4 ⁢ A / π} .$ C'est ce paramètre qu'on désignera par la suite par taille des particules.
Il est bien connu que les phases Mg₂Si contiennent la plus grande partie du silicium présent dans ces alliages, et que ces phases sont, en particulier dans les alliages dépassant 3 à 4 % de Mg, pratiquement insolubles (voir L.F. Mondolfo, « Aluminium Alloys, Structure and Properties», London 1976, p. 807). Par conséquent, leur nombre et leur taille sont déterminés lors de la coulée et n'évoluent pratiquement pas au cours du traitement thermomécanique du produit, à condition que l'on n'atteigne pas la température de fusion (brûlure) de ces phases qui constituent l'eutectique le plus fusible. La teneur en silicium correspond au niveau d'impureté du métal de base.

La demanderesse a trouvé que l'augmentation du nombre de petites particules Mg₂Si (taille de 0,5 à 5 µm) entraîne une amélioration inattendue de la tenue à la corrosion, aussi bien des structures soudées que des tôles brutes. Cet effet est particulièrement marqué lorsque le nombre de particules Mg₂Si est compris entre 150 et 2000 particules / mm² et, de préférence, entre 300 et 1500 par mm². Au-dessus de 2000 particules par mm², on n'observe pas d'effet supplémentaire sur la tenue à la corrosion; dans certains cas, on observe même une baisse de la limite élastique après soudage. Par ailleurs, elle a trouvé qu'en diminuant la taille des particules Mg₂Si, on améliore la tenue à la fatigue des joints soudés. Ainsi, le nombre des « grosses » particules (de taille > 5 µm) ne doit représenter qu'une part réduite de l'ensemble des particules (de taille > 0,5 µm), typiquement moins de 25%, et, de préférence, moins de 20%. Enfin, la fraction surfacique des particules Mg₂Si, mesurée également par analyse d'image à partir de microscopie optique, doit être inférieure à 1%, et, de préférence, à 0,8%.

Il est bien connu que les phases eutectiques AlFeMnSi, Al₆(Mn,Fe) et AlFeCr (de taille > 0,5 µm) contiennent une partie du Mn, Si et Cr présent dans l'alliage et ne participent pas au durcissement de l'alliage ni à sa tenue à la corrosion. Elles piègent une partie du Mn, du Cr et du Si. Il est connu que ces phases sont insolubles et leurs taille, nombre et morphologie sont déterminés lors de la coulée.

La demanderesse a trouvé qu'en diminuant la taille et le nombre de ces phases, on améliore la tenue à la fatigue et les caractéristiques mécaniques du métal. Le nombre des particules de ce type de taille > 0,5 µm, doit être inférieur à 5000 par mm², et, de préférence, à 2500 par mm². La fraction surfacique des particules de taille > 0,5 µm doit être < 3%, et, de préférence à 2%, sachant que le nombre des grosses particules de taille supérieure à 5 µm ne doit pas représenter plus de 25% (préférentiellement 20%) de l'ensemble des particules de taille > 0,5 µm. De plus, une diminution de la fraction volumique de ces phases eutectiques entraîne une amélioration de la tenue à la corrosion.

Il est bien connu que les dispersoïdes (Al, Mn, Fe, Cu) de taille inférieure à 0,2 µm améliorent les caractéristiques mécaniques du produit, et en particulier la limite élastique du joint soudé. La demanderesse a observé un fort effet de la fraction de dispersoïdes sur la tenue à la corrosion : l'effet sensibilisant d'une exposition à la température est fortement reduit quand la fraction surfacique de dispersoïdes dépasse 0,5 %, et préférentiellement 1%.

L'invention peut s'appliquer à un domaine de composition assez vaste, et les limites de composition retenues s'expliquent de la façon suivante:

Il est bien connu que le magnésium assure une bonne résistance mécanique. Au-dessous de 3.5 %, et plus particulièrement au-dessous de 3.0 %, l'alliage ne connaît en général pas de problème de corrosion et la présente invention ne présente que peu d'intérêt. Au-dessus de 6.5 %, le problème de la sensibilisation thermique à la corrosion devient tellement fort que même la mise en oeuvre de la présente invention ne permet plus d'obtenir des produits utilisables en milieu corrosif.

Le manganèse améliore la résistance à la traction et diminue la tendance du métal à recristalliser, ce qui est connu de l'homme du métier. Au-dessous de 0,2 %, la présente invention est sans intérêt industriel car la résistance à la traction est trop faible. Au-delà de 1 %, l'allongement à rupture, la tenacité et la résistance à la fatigue deviennent trop faibles pour les applications visées.

Le zinc, en présence du manganèse, améliore la résistance à la rupture, mais au-delà de 0,5 à 0,7%, la demanderesse a observé, en étudiant le comportement à la corrosion, notamment en milieu marin, du joint soudé après vieillissement, quelques cas de défaillance. Pour les teneurs en zinc supérieures à 0,5%, il apparait donc nécessaire de protéger le joint soudé du contact avec le milieu corrosif, par exemple par peinture ou métallisation. Il a été trouvé que la présence de 0,2 à 0,3 % de zinc permet d'augmenter la teneur en magnésium sans augmenter la sensibilité thermique du matériau à la corrosion exfoliante.

Le cuivre et le chrome ont également un effet favorable à la limite élastique, mais la teneur en chrome doit impérativement être limitée à 0,15 % pour conserver une bonne résistance à la fatigue. La teneur en cuivre est strictement limitée à 0,30 % et ne devrait de façon préférentielle pas dépasser 0,18 % pour éviter l'apparition de piqûres de corrosion en milieu corrosif.

La teneur en fer n'a pas beaucoup d'influence dans le cadre de la présente invention; elle devrait être inférieure à 0,8 % pour éviter la formation de phases primaires lors de la coulée, alors que pour les hautes teneurs en manganèse, il est préférable qu'elle ne dépasse pas 0,4%.

La teneur en silicium doit être suffisante pour assurer la formation de phases au silicium telles que Mg₂Si, et au minimum 0,05 %, mais ne doit pas dépasser 0,6%. L'alliage peut contenir également, pour certaines applications, du titane, de l'argent, du zirconium ou du vanadium en quantité inférieure à 0,3%.

La demanderesse n'a pas pu constater une influence notable des autres impuretés limitées à 0,05% par élément, leur somme ne dépassant pas 0,15 %.

Un autre objet de l'invention concerne la fabrication de produits ayant la microstructure décrite précédemment sous forme de bandes larges laminées à chaud, de largeur supérieure à 2500 mm, préférentiellement de largeur supérieure à 3300 mm. Une telle largeur implique que l'on renonce au laminage à froid, car les laminoirs à froid ne sont pas conçus pour permettre le laminage à une telle largeur. Ceci veut dire qu'on obtient la bande ou la tôle présentant l'ensemble des caractéristiques décrites directement par laminage à chaud, ce qui est possible avec l'invention.

L'utilisation des produits ainsi obtenus pour la construction mécanique, soudée de préférence, comme par exemple la construction navale, la construction offshore ou la construction de véhicules industriels, constitue un autre objet de la présente invention.

Les produits selon l'invention présentent une limite élastique après soudage élevée, qui dépend bien sûr de la teneur en Mg, et qui est supérieure (en MPa) à 40 + 20 x %Mg. La résistance à la fatigue après soudage, mesurée en flexion plane avec R = 0,1, est supérieure à 140 MPa à 10⁷ cycles. La déformation à la découpe des tôles, mesurée à l'état H22 après planage et traction, est inférieure à 3 mm; sans traction, c'est-à-dire uniquement après planage, elle est inférieure à 5 mm.

### Exemples

On a élaboré par coulée semi-continue verticale des plaques de taille industrielle en 4 alliages de composition indiquée au tableau 1.

**Tableau 1**

| n° | Mg | Si | Fe | Mn | Cr |
|---|---|---|---|---|---|
| 1 | 5,2 | 0,10 | 0,18 | 0,80 | 0,12 |
| 2 | 4,4 | 0,15 | 0,25 | 0,50 | 0,10 |
| 3 | 4,0 | 0,20 | 0,27 | 0,30 | 0,05 |
| 4 | 4,7 | 0,04 | 0,12 | 0,60 | 0,10 |

Les paramètres de coulée pour 10 exemples sont indiqués au tableau 2

**Tableau 2**

| ex. | Température de coulée en °C | Vitesse de coulée en mm/mn | Affinage utilisé en kg/t d'affinant AT5B |
|---|---|---|---|
| 1 | 695 | 50 | 1 |
| 2 | 685 | 42 | 1,5 |
| 3 | 675 | 30 | 2 |
| 4 | 695 | 50 | 1 |
| 5 | 685 | 42 | 1,5 |
| 6 | 675 | 30 | 2 |
| 7 | 695 | 50 | 1 |
| 8 | 685 | 42 | 1,5 |
| 9 | 675 | 30 | 2 |
| 10 | 695 | 50 | 1 |

L'homogénéisation des plaques a été effectuée comme suit:

Pour les exemples 1, 2, 4, 5, 7, 8 et 10:
. Montée avec une vitesse de 30 °C / h jusqu'à 440 °C,
. Maintien pendant 5 h à 440 °C,
. Montée à une vitesse de 20 °C / h jusqu'à 510 °C,
. Maintien pendant 2 h à 510 °C
. descente à une vitesse de 20 °C / h jusqu'à 490 °C,
. puis laminage à chaud.

Pour les exemples 3, 6 et 9:
. Montée avec une vitesse de 30 °C / h jusqu'à 535 °C,
. Maintien pendant 12 h à 535 °C,
. descente à une vitesse de 20 °C / h jusqu'à 490 °C,
. puis laminage à chaud.

Les exemples 1 et 2, et l'exemple 3 (résultant en une microstructure hors invention) correspondent à la composition 1.

Les exemples 4 et 5, et l'exemple 6 (résultant en une microstructure hors invention) correspondent à la composition 2.

Les exemples 7 et 8, et l'exemple 9 (résultant en une microstructure hors invention) correspondent à la composition 3.

L' exemple 10 (résultant en une microstructure hors invention) correspond à la composition 4 qui se situe en dehors du champ de l'invention.

Après un réchauffage pendant 20 h à une température supérieure à 500 °C, les plaques ont été laminées à chaud jusqu'à une épaisseur finale de 14 mm.

Les échantillons de tôles laminées ont été caractérisés par des techniques connues de l'homme du métier. On a mesuré sur ces tôles la résistance à la rupture Rₘ et la limite élastique R_{0,2}. Ces mesures permettent d'évaluer globalement un premier aspect de l'aptitude du produit à l'usage prévu, la présente invention ne portant toutefois pas sur une amélioration des caractéristiques mécaniques statiques.

Selon la méthode exposée plus haut, on a mesuré, par analyse d'images, le nombre, la fraction surfacique et la répartition de la taille de précipités eutectiques Mg₂Si et AlFeMnSi. Pour la caractérisation après soudage, des échantillons ont été préparés par une société de chantier naval par soudage MIG bout à bout continu automatique, avec un chanfrein symétrique de pente 45 ° par rapport à la verticale sur une épaisseur de 6 mm, avec fil d'apport en alliage 5183. Le soudage a été réalisé parallèle au sens du laminage.

La résistance à la corrosion a été mesurée par perte de poids après immersion et par mesure de la profondeur de corrosion intergranulaire. L'immersion a été effectuée dans le bain « inter-acide » décrit dans le Journal Officiel de la Communauté Européenne du 13 septembre 1974 (n° C 10484). Il s'agit d'une immersion pendant 24 heures dans un bain composé de NaCl (30 g/l), HCl (5 g/l) et d'eau distillée, à une température de 23 °C ± 0.5 °C, le volume de liquide étant supérieur à 10 ml par cm² de surface d'échantillon. Avant l'immersion, les échantillons ont été soumis à une sensibilisation thermique par chauffage à 100 °C pendant une durée variable entre 1 et 30 jours.

La déformation à la découpe a été mésurée de la façon suivante:
A partir d'une tôle de largeur de 2000 mm et de longueur de 2500 mm à l'état H22, on découpe par sciage au milieu parallèle à sa longueur, une bande de largeur 130 mm. Cette bande est posée sur un marbre, et on mesure la déformation des extrémités relevées exprimée par l'écart entre le bord de la bande et la surface du marbre.

Le tableau 3 indique la microstructure observée, et le tableau 4 rassemble les résultats des autres caractérisations effectuées.

**Tableau 3**

| ex. | nombre phases Mg₂Si de 0.5-5 µm | % phases Mg₂Si de taille> 5 µm | fraction surfac. Mg₂Si % | nb.part. AlFeMn CrSi 0.5-5 µm | % part. AlFeMn CrSi 0.5-5 µm | fr. surf. AlFeMn CrSi % | fr. surf. dispersoïdes % |
|---|---|---|---|---|---|---|---|
| 1 | 416 | 16 | 0.24 | 1510 | 18 | 1,8 | 1,6 |
| 2 | 222 | 21 | 0.21 | 2088 | 20 | 2,3 | 1,4 |
| 3 | 140 | 28 | 0.19 | 2800 | 32 | 2,8 | 1,0 |
| 4 | 812 | 14 | 0.53 | 1422 | 15 | 1,7 | 1,0 |
| 5 | 548 | 20 | 0.46 | 1950 | 17 | 2,3 | 0,9 |
| 6 | 152 | 30 | 0.40 | 2002 | 28 | 2,5 | 0,5 |
| 7 | 1024 | 10 | 0.76 | 859 | 15 | 0,8 | 0,7 |
| 8 | 408 | 18 | 0.68 | 1035 | 18 | 1,0 | 0,6 |
| 9 | 160 | 38 | 0.62 | 1264 | 22 | 1,2 | 0,2 |
| 10 | 145 | 10 | 0.09 | 1390 | 17 | 1,8 | 1,2 |

**Tableau 4**

| ex. | Profondeur de piqûration après une sensibilisation de 10 jours à 120 °C | Profondeur de piqûration après une sensibilisation de 40 jours à 120 °C | Limite élastique du joint soudé MPa |
|---|---|---|---|
| 1 | 135 | 250 | 155 |
| 2 | 170 | 280 | 152 |
| 3 | 400 | 650 | 145 |
| 4 | 110 | 200 | 137 |
| 5 | 160 | 240 | 135 |
| 6 | 320 | 540 | 130 |
| 7 | 80 | 150 | 125 |
| 8 | 150 | 220 | 120 |
| 9 | 280 | 450 | 118 |
| 10 | 400 | 680 | 145 |

On constate que les exemples 1, 2, 4, 5, 7 et 8 se distinguent par une profondeur de piqûration particulièrement faible par rapport aux exemples 3, 6 et 9 correspondant à l'art antérieur, et par rapport et à l'exemple 10, qui, lui, donne le mauvais résultat que l'on attend pour un alliage AlMgMn à forte teneur en magnésium élaboré selon l'art antérieur.

La limite élastique du joint soudé est très bonne pour les exemples 1, 2, 3 et 10, et assez bonne pour les exemples 7, 8 et 9, moins riches en magnésium. Toutefois, l'exemple 10 est inutilisable à cause de sa faible résistance à la corrosion. En revanche, la très bonne résistance de la tôle de l'exemple 7 peut lui permettre des applications en construction soudée destinée à un environnement très corrosif et constitue une amélioration par rapport à l'art antérieur représenté par l'exemple 9.

D'une façon surprenante, le meilleur compromis entre la limite élastique du joint soudé et la résistance à la corrosion est obtenu pour la composition 1, la plus riche en magnésium, à condition que la microstructure spécifique soit obtenue (exemples 1 et 2). Même pour la composition 2, correspondant à l'alliage 5083 traditionnellement employé dans ce domaine, on note une amélioration notable de la tenue à la corrosion associée à la microstructure spécifique (exemples 4 et 5).

Pour quelques échantillons, la déformation à la découpe de tôles à l'état H22 (désignation selon EN 515) a été évaluée.

**Tableau 5**

| ex. | Déformation à la découpe après planage sur rouleau, en mm | Déformation à la découpe après planage sur rouleau et traction,en mm |
|---|---|---|
| 6 | 5,0 | 3,0 |
| 4 | 1,5 | 0,5 |
| 5 | 2,5 | 1,0 |

## Revendications

1. Produit en alliage d'aluminium AlMgMn pour construction mécanique soudée de composition (% en poids):
5,0<Mg<6,5 , 0,2<Mn<1,0, Fe<0,8, 0,05 < Si < 0,6, 0,2 ≤ Zn < 1,3
éventuellement Cr < 0,15 et/ou un ou plusieurs des éléments Cu, Ti, Ag, Zr, V, avec une teneur < 0,30 chacun, et les impuretés inévitables < 0,05 chacune et < 0,15 au total, reste aluminium,
**caractérisé en ce que** le nombre de particules Mg₂Si de taille comprise entre 0,5 µm et 5 µm est compris entre 150 et 2000 par mm², et préférentiellement compris entre 300 et 1500 par mm².

2. Produit selon la revendication 1, dans lequel Zn ≤ 0,5.

3. Produit selon l'une des revendications 1 ou 2, **caractérisé en ce que** le nombre de particules Mg₂Si de taille supérieure à 5 µm est inférieur à 25%, et préférentiellement inférieur à 20%, du nombre de l'ensemble des particules Mg₂Si de taille supérieure à 0,5 µm.

4. Produit selon l'une des revendications 1 à 3, **caractérisé en ce que** la fraction surfacique des particules Mg₂Si est < 1 %, et préférentiellement < 0,8 %.

5. Produit selon l'une des revendications 1 à 4, **caractérisé en ce que** le nombre des particules AlFeMnSi, Al₆(Mn,Fe) et AlFeCr de taille supérieure à 0,5 µm est inférieur à 5000 par mm², et préférentiellement inférieur à 2500 par mm².

6. Produit selon revendication 5, **caractérisé en ce que** la fraction surfacique des phases AlFeMnSi, Al₆(Mn,Fe) et AlFeCr de taille supérieure à 0,5 µm est inférieure à 3 % et préférentiellement inférieure à 2,5 %.

7. Produit selon revendication 5 ou 6, **caractérisé en ce que** le nombre par mm² des phases AlFeMnSi, Al₆(Mn,Fe) et AlFeCr de taille supérieure à 5 µm représente moins de 25 % et préférentiellement moins de 20 % de l'ensemble des phases de taille supérieure à 0,5 µm.

8. Produit selon l'une des revendications 1 à 7, **caractérisé en ce que** la fraction surfacique des dispersoïdes au manganèse de taille inférieure à 0,2 µm est supérieure à 0,5 %, et préférentiellement supérieure à 1,0 %

9. Produit selon l'une quelconque des revendications 1 à 8, **caractérisé en ce que** la profondeur de corrosion intergranulaire après immersion pendant 24 h à 23°C, dans un bain composé de 30 g/l de NaCl, de 5 g/l d'HCl et d'eau distillée, de tôles vieillies pendant 10 jours à 120°C, est inférieure à 400 µm, et préférentiellement inférieure à 200 µm.

10. Produit selon l'une quelconque des revendications 1 à 9, **caractérisé en ce qu'**il présente une limite élastique après soudage, exprimée en MPa, supérieure à (40 + 20 x %Mg).

11. Tôle selon l'une quelconque des revendications 1 à 10, **caractérisée en ce que** la déformation à la découpe, mesurée à l'état H22 après planage et traction, est inférieure à 3 mm.

12. Tôle selon l'une quelconque des revendications 1 à 11, **caractérisée en ce que** la déformation à la découpe, mesurée à l'état H22 après planage, est inférieure à 5 mm.

13. Bande laminée à chaud en alliage d'aluminium Al - Mg - Mn de composition
5,0 < Mg < 6,5 , 0,2 < Mn < 1,0 , Fe < 0,4, 0,05 < Si < 0,6, 0,2 ≤ Zn < 1,3
éventuellement Cr < 0,15 et un ou plusieurs des éléments Cu, Ti, Ag, Zr, V avec une teneur < 0,30 chacun, et les impuretés inévitables < 0,05 chacune et < 0,15 au total, reste aluminium,
de largeur d'au moins 2500 mm, préférentiellement d'au moins 3300 mm,
**caractérisée en ce que** le nombre de particules Mg2Si de taille comprise entre 0,5 µm et 5 µm, est compris entre 150 et 2000 par mm², et préférentiellement compris entre 300 et 1500 par mm².

14. Bande selon la revendication 13, dans laquelle Zn ≤ 0,5.

15. Utilisation d'un produit selon l'une des revendications 1 à 14, avec une teneur en zinc inférieure ou égale à 0,5%, dans la construction navale.

16. Utilisation d'un produit selon l'une des revendications 1 ou 3 à 13, avec une teneur en zinc supérieure à 0,5% et un revêtement protecteur des joints soudés, pour la construction navale.

17. Utilisation d'un produit selon l'une des revendications 1 à 13 pour la construction de véhicules industriels.

## Claims

1. An AlMgMn aluminium alloy product for welded mechanical construction with the composition (% by weight) :
5.0<Mg<6.5, 0.2<Mn<1.0, Fe<0.8, 0.05<Si<0.6, 0.2≤Zn<1.3
possibly Cr<0.15 and/or one or more of the elements Cu, Ti, Ag, Zr, V, each with a content of <0. 30, and the unavoidable impurities, <0.05 each and <0.15 total, remainder aluminium,
**characterised in that** the number of Mg₂Si particles between 0.5 µm and 5 µm in size is between 150 and 2000 per mm², and preferably between 300 and 1500 per mm².

2. A product according to claim 1, wherein Zn≤0.5.

3. A product according to any of claims 1 or 2, **characterised in that** the number of Mg₂Si particles having a size greater than 5 µm is less than 25%, and preferably less than 20%, of the number of all Mg₂Si particles having a size greater than 0.5 µm.

4. A product according to any of claims 1 through 3, **characterised in that** the surface fraction of the Mg₂Si particles is <1%, and preferably <0.8%.

5. A product according to any of claims 1 through 4, **characterised in that** the number of AlFeMnSi, Al₆(Mn,Fe) and AlFeCr particles having a size greater than 0.5 µm is less than 5000 per mm², and preferably less than 2500 per mm².

6. A product according to claim 5, **characterised in that** the surface fraction of the AlFeMnSi, Al₆(Mn,Fe) and AlFeCr phases having a size greater than 0.5 µm is less than 3% and preferably less than 2.5%.

7. A product according to any of claims 5 or 6, **characterised in that** the number per mm² of the AlFeMnSi, Al₆(Mn,Fe) and AlFeCr phases having a size greater than 0.5 µm represents less than 25% and preferably less than 20% of all of the phases having a size greater than 0.5 µm.

8. A product according to any of claims 1 through 7, **characterised in that** the surface fraction of the manganese dispersoids having a size less than 0.2 µm is greater than 0.5%, and preferably greater than 1.0%.

9. A product according to any of claims 1 through 8, **characterised in that** the depth of intergranular corrosion of metal sheets aged for 10 days at 120ºC, after immersion for 24 hrs. at 23ºC, in a bath composed of 30 g/l NaCl, 5 g/l HCl and distilled water, is less than 400 µm, and preferably less than 200 µm.

10. A product according to any of claims 1 through 9, **characterised in that** it shows a yield strength after welding, expressed in MPa, greater than (40 + 20 x %Mg).

11. A sheet or plate according to any of claims 1 through 10, **characterised in that** the cutting deformation, measured at the H22 temper after levelling and stretching, is less than 3 mm.

12. A sheet or plate according to any of claims 1 through 11, **characterised in that** the cutting deformation, measured at the H22 temper after levelling, is less than 5 mm.

13. A hot-rolled strip made from an Al-Mg-Mn aluminium alloy with the composition
5.0<Mg<6.5, 0.2<Mn<1.0, Fe<0.4, 0.05<Si<0.6, 0.2≤zn<1.3
possibly Cr<0.15 and one or more of the elements Cu, Ti, Ag, Zr, V, each with a content <0. 30, and the unavoidable impurities, <0.05 each and <0.15 total, remainder aluminium,
having a width of at least 2500 mm, preferably at least 3300 mm, **characterised in that** the number of Mg2Si particles having a size of between 0.5 µm and 5 µm, is between 150 and 2000 per mm², and preferably between 300 and 1500 per mm².

14. A strip according to claim 13, in which Zn≤0.5.

15. The utilization of a product according to any of claims 1 through 14, with a zinc content less than or equal to 0.5%, in shipbuilding.

16. The utilization of a product according to any of claims 1 or 3 through 13, with a zinc content greater than 0.5% and a protective coating of the welded zone, for shipbuilding.

17. The utilization of a product according to any of claims 1 through 13, for the construction of industrial vehicles.

## Patentansprüche

1. Produkt für mechanische Schweißkonstruktionen aus AlMgMn-Legierung mit der Zusammensetzung (Gew.-%):
5,0 < Mg < 6,5 0,2 < Mn < 1,0 Fe < 0,8 0,05 < Si < 0,6 0,2 ≤ Zn < 1,3, ggf. Cr < 0,15 und/oder eins oder mehrere der Elemente Cu, Ti, Ag, Zr, V mit einem jeweiligen Gehalt < 0,30, unvermeidbare Verunreinigungen jeweils < 0,05 und insgesamt < 0,15, Rest Aluminium,
**dadurch gekennzeichnet, dass** die Zahl der Mg₂Si-Partikel, deren Größe zwischen 0,5 µm und 5 µm liegt, 150 bis 2000 pro mm² und vorzugsweise 300 bis 1500 pro mm² beträgt.

2. Produkt nach Anspruch 1, wobei Zn ≤ 0,5.

3. Produkt nach einem der Ansprüche 1 oder 2, **dadurch gekennzeichnet, dass** die Zahl der Mg₂Si-Teilchen größer 5 µm weniger als 25 % und vorzugsweise weniger als 20 % der Zahl aller Mg₂Si-Teilchen größer 0,5 µm beträgt.

4. Produkt nach einem der Ansprüche 1 bis 3, **dadurch gekennzeichnet, dass** der Oberflächenanteil der Mg₂Si-Teilchen < 1 % und vorzugsweise < 0,8 % ist.

5. Produkt nach einem der Ansprüche 1 bis 4, **dadurch gekennzeichnet, dass** die Zahl der AlFeMnSi-, Al₆(Mn,Fe)- und AlFeCr-Teilchen größer 0,5 µm weniger als 5000 pro mm² und vorzugsweise weniger als 2500 pro mm² beträgt.

6. Produkt nach Anspruch 5, **dadurch gekennzeichnet, dass** der Oberflächenanteil der AlFeMnSi-, Al₆(Mn,Fe)- und AlFeCr-Phasen größer 0,5 µm weniger als 3 % und vorzugsweise weniger als 2,5 % beträgt.

7. Produkt nach Anspruch 5 oder 6, **dadurch gekennzeichnet, dass** die Zahl pro mm² der AlFeMnSi-, Al₆(Mn,Fe)- und AlFeCr-Phasen größer 5 µm weniger als 25 % und vorzugsweise weniger als 20 % aller Phasen größer 0,5 µm darstellt.

8. Produkt nach einem der Ansprüche 1 bis 7, **dadurch gekennzeichnet, dass** der Oberflächenanteil der Dispersoide aus Mangan kleiner 0,2 µm mehr als 0,5 % und vorzugsweise mehr als 1,0 % beträgt.

9. Produkt nach irgendeinem der Ansprüche 1 bis 8, **dadurch gekennzeichnet, dass** die Tiefe der interkristallinen Korrosion nach Eintauchen während 24 h bei 23°C in ein Bad aus 30 g/l NaCl, 5 g/l HCl und destilliertem Wasser von 10 Tage bei 120°C ausgelagerten Blechen weniger als 400 µm und vorzugsweise weniger als 200 µm beträgt.

10. Produkt nach irgendeinem der Ansprüche 1 bis 9, **dadurch gekennzeichnet, dass** es eine Dehngrenze nach dem Schweißen, ausgedrückt in MPa, von mehr als (40+20x%Mg) aufweist.

11. Blech nach irgendeinem der Ansprüche 1 bis 10, **dadurch gekennzeichnet, dass** die Verformung beim Zuschneiden, gemessen im Zustand H22 nach Richten und Recken, weniger als 3 mm beträgt.

12. Blech nach irgendeinem der Ansprüche 1 bis 11, **dadurch gekennzeichnet, dass** die Verformung beim Zuschneiden, gemessen im Zustand H22 nach Richten, weniger als 5 mm beträgt.

13. Warmwalztes Band aus AlMgMn-Legierung mit der Zusammensetzung:
5,0 < Mg < 6,5 0,2 < Mn < 1,0 Fe < 0,4 0,05 < Si < 0,6 0,2 ≤ Zn < 1,3, ggf. Cr < 0,15 und/oder eins oder mehrere der Elemente Cu, Ti, Ag, Zr, V mit einem jeweiligen Gehalt < 0,30, unvermeidbare Verunreinigungen jeweils < 0,05 und insgesamt < 0,15, Rest Aluminium,
mit einer Breite von mindestens 2500 mm, vorzugsweise mindestens 3300 mm,
**dadurch gekennzeichnet, dass** die Zahl der Mg₂Si-Teilchen deren Größe zwischen 0,5 µm und 5 µm liegt, 150 bis 2000 pro mm² und vorzugsweise 300 bis 1500 pro mm² beträgt.

14. Band nach Anspruch 13, wobei Zn ≤ 0,5.

15. Verwendung eines Produktes nach einem der Ansprüche 1 bis 14 mit einem Zinkgehalt kleiner oder gleich 0,5 % im Schiffbau.

16. Verwendung eines Produktes nach einem der Ansprüche 1 oder 3 bis 13 mit einem Zinkgehalt größer 0,5 % und einem Schweißnahtschutz für den Schiffbau.

17. Verwendung eines Produktes nach einem der Ansprüche 1 bis 13 für den Industriefahrzeugbau.
